# EUROPÄISCHE PATENTSCHRIFT

(11) **EP 0 705 910 B1**
(45) Veröffentlichungstag und Bekanntmachung des Hinweises auf die Patenterteilung: **07.07.1999**
(21) Anmeldenummer: 95115631.4
(22) Anmeldetag: 04.10.1995
(51) Int. Cl.: C23C 2/00, C23C 2/26, C23C 2/38, B21B 1/16

(54) **Verfahren zur Oberflächenbeschichtung von Profildrähten**
Method of providing a surface layer on profile wires
Procédé de déposition d'une couche superficielle sur des fils profilés

(30) Priorität: 04.10.1994 DE 4435402
(43) Veröffentlichungstag der Anmeldung: 10.04.1996
(73) Patentinhaber: BTS Drahtseile GmbH, 45881 Gelsenkirchen (DE)
(72) Erfinder: Verwaayen, Johannes, Dipl.-Ing., D-47574 Goch-Kessel (DE)
(74) Vertreter: Cohausz & Florack

(56) Entgegenhaltungen:
- EP-A- 0 298 518
- DD-C- 247 130
- DE-A- 4 105 159
- FR-A- 1 453 390
- US-A- 2 543 936
- PATENT ABSTRACTS OF JAPAN vol. 14 no. 514 (M-1046) ,13.November 1990 & JP-A-02 212617 (NIPPON CABLE SYST INC) 23.August 1990,
- PATENT ABSTRACTS OF JAPAN vol. 14 no. 514 (M-1046) ,13.November 1990 & JP-A-02 212615 (NIPPON CABLE SYST INC) 23.August 1990,
- PATENT ABSTRACTS OF JAPAN vol. 17 no. 22 (E-1307) ,14.Januar 1993 & JP-A-04 249011 (HITACHI CABLE) 4.September 1992,
- PATENT ABSTRACTS OF JAPAN vol. 16 no. 552 (C-1006) ,20.November 1992 & JP-A-04 210450 (NIPPON STEEL CORP) 31.Juli 1992,

## Beschreibung

Die Erfindung betrifft ein Verfahren zur Oberflächenbeschichtung von Z-Profildrähten, bei dem ein Draht profiliert und in einer Metall- oder Metallegierungsschmelze mit einer Korrosionsschutzschicht versehen wird sowie deren Verwendung für die Herstellung von vollverschlossenen Seilen.

Im Zeitalter knapper werdenden Ressourcen stehen eine möglichst wirtschaftliche Fertigung und die Entwicklung von Produkten mit verlängerter Lebensdauer im Vordergrund. Seit langem ist das Feuerverzinken als wirksamer Korrosionsschutz für unlegierten Stahl bekannt. Auch im weiteren Bereich der Drahttechnologie waren verzinkte Drähte für den Einsatz in agressiver Umgebung die Alternative zu teuren Edelstahldrähten.

Bei der herkömmlichen Verzinkung wird durch Überzug des Basismaterials mit einem anderen, leichter korrodierenden Metall wie Zink der Korrosionsprozeß vom Basismetall zunächst auf die Zinkschicht verlagert. Auf diese Weise konnte die Einsatzdauer von Stahldrähten in Seilen deutlich verlängert werden. Je nach Einsatzzweck und Umgebungsbedinungen müssen jedoch auch Seile aus verzinkten Drähten früher oder später ausgetauscht werden. In der Drahtindustrie findet vornehmlich das Feuerverzinken Anwendung. Dabei werden die zu verzinkenden Drähte in schmelzflüssiges Zink getaucht. Die Feuerverzinkung ist in ihren Schichtstärken nach oben begrenzt, weil die verfahrensbedingte spröde Hartzinkschicht (Eisen-Zink-Legierungsschicht) bei hohen Auflagen die Haftung auf den Stahlkern beeinträchtigt. Da der Korrosionsschutz bei stehenden Seilen proportional zur Schichtdicke ist, wurde versucht, für verschiedene Einsatzzwecke sehr hohe Zinkauflagen herzustellen und man bediente sich auch der Mehrfachverzinkung.

Eine Weiterentwicklung ist das sogenannte "Galfan-Verfahren", bei dem als Schutzmetall eine eutektische Legierug von Zink und Aluminium im schmelzflüssigen Zustand auf den Draht aufgebracht wird. Diese eutektische Legierung enthält etwa 95 % Zink, 5 % Aluminium und einen geringen Anteil seltener Erden (Cer und Lanthan). Beim Abkühlung dieser eutektischen Legierung erstarrt die gesamte Schmelze zu feinen Kristallen. Durch diese feine und gleichmäßige Verteilung wird das Korrosionsschutzverhalten der erstarrten Schicht wesentlich verbessert.

Zur Messung des Korrosionsschutzverhaltens bedient man sich vornehmlich des sogenannten "Kesternich-Tests", bei dem der Draht einer SO₂-Atmosphäre ausgesetzt ist oder des sogenannten "Salzsprühtests". Dabei konnten gegenüber feuerverzinkten Drähten Lebensdauerverbesserungen in zwei- bis dreifacher Höhe festgestellt werden. Aus diesem Grunde wird vor allem bei Seilen in Bauwerken mit großer Lebensdauer, z. B. Brücken oder Tragwerken, dieser Beschichtungswerkstoff Galfan verstärkt propagiert.

Beim herkömmlichen Verfahren zur Oberflächenbeschichtung von Profildrähten wird zunächst der gezogene blanke Runddraht in einer Kaltwalze profiliert. Als letzter Arbeitsgang schließt sich die Oberflächenbeschichtung an. Querschliffe am Material haben gezeigt, daß die Beschichtung mit Galfan zu einer sehr schlechten Kantenabdeckung dieser Profile führt. Kanten im Profilquerschnitt lassen sich jedoch nicht vermeiden, insbesondere bei Profildrähten mit Z-Profil, welches bei vollverschlossenen Seilen wenigstens in der äußeren Lage zum Einsatz kommt.

Die japanischen Patentanmeldungen JP-A-02 212 617 und JP-A-02-212 615 offenbaren das Heißbeschichten von Stahldraht mit einer eutektischen Zn-Al Legierung mit 1-10% Al und Rest Zn, wobei der Stahldraht dort zu einem gegebenen Querschnitt gewalzt wird. Die japanische Patentanmeldung JP-A-04 249 011 beschreibt das Streckwalzen eines mit einem weichen Besichtungsmaterial wie Zinn oder Aluminium beschichteten runden Drahtes über einem elliptischen Querschnitt.

Aus der DE 41 05 159 Al ist die Herstellung von mit Metall beschichteten, gerippten Betonstahlstäben bekannt, bei dem die auf Walzhitze erwärmten Stahlstäbe in einem schmelzflüssigen Metallbad (Zn, Al oder Legierung Zn-Al) gleicher Temperatur im Durchlauf beschichtet, nach dem Verlassen des Bades abgestreift und so abgekühlt werden, daß der metallische Überzug fest wird, während der Walzkern auf Walzhitze bleibt. Anschließend werden Betonstahlrippen aufgewalzt, so daß der Überzug rißfrei und gleich oder ähnlich dick auf allen Flächenelementen ist.

Der Erfindung liegt daher die Aufgabe zugrunde, das bekannte und zuvor näher beschriebene Verfahren zur Oberflächenbeschichtung von Profildrähten so auszugestalten und weiterzubilden, daß ein Draht profiliert und mit einer Korrosionsschutzschicht versehen wird, wobei eine gleichmäßige Beschichtung der profilierten Drahtoberfläche erreicht werden soll. Insbesondere ist eine Beschichtung erwünscht, bei der die Profildrähte eine ausreichende Kantenabdeckung aufweisen.

Diese Aufgabe wird bei einem Verfahren nach dem Oberbegriff von Patentanspruch 1 dadurch gelöst, daß der Draht zunächst vorgewalzt, dann oberflächenbeschichtet und anschließend fertigprofiliert wird. Erfindungsgemäß erfolgt also das Profilieren bereits bei vorhandener Oberflächenbeschichtung.

Bei der Oberflächenbeschichtung von Profildrähten mit Z-Profil ist es von Nachteil, daß nach dem Beschichtungsvorgang ihre Taille zu viel und die Kanten zu wenig Beschichtungsmaterial aufweisen. Die Druckschriften JP-A-02 212 617, JP-A-02-212 615 und JP-A-04 249 011 befassen sich jedoch nicht mit einem solchen Profildraht. Die erfindungsgemäße Idee, den Profildraht zunächst vorzuwalzen, anschließend oberflächenzubeschichten und erst in einem letzten Arbeitsschritt fertig zu profilieren ist durch die vorerwähnten Druckschriften weder einzeln noch in deren Zusammenschau nahegelegt. Daß die beim eigentlichen Beschichtungsvorgang unterschiedlich stark auf dem Profildraht aufgebrachte Beschichtung durch das Fertigprofilieren vergleichmäßigt wird, kann diesen Druckschriften nicht entnommen werden.

Erfindungsgemäß wird das überschüssige, sich in der Taille befindliche Material beim Fertigwalzen gleichmäßig auf die Oberfläche, also auch zu den Kanten hin, verteilt.

Nach einer weiteren Lehre der Erfindung wird als Beschichtungswerkstoff Galfan verwendet. Die Verwendung von Galfan ist vorteilhaft, da ein Profilieren von bereits durch Feuerverzinken oberflächenbeschichtetem Material nicht möglich ist. Ursache hierfür ist die ausgeprägte Hartzinkschicht, die sich beim Feuerverzinken bildet und die nur sehr schlecht verformbar ist. Hingegen läßt sich Galfan aufgrund der fehlenden Hartzinkschicht und seiner guten Verformungseigenschaften ohne Probleme profilieren.

In weiterer Ausgestaltung der Erfindung ist vorgesehen, daß die Oberflächenbeschichtung am Walzdraht oder am vorgezogenen Runddraht ausgeführt werden sollte. Die Wahl dieser alternativen Beschichtungsmöglichkeiten hängt von der Drahtgeometrie und dem jeweiligen Einsatzzweck des Profildrahtes ab.

Erfindungsgemäß erfolgt die Profilierung des beschichteten Drahtes vorzugsweise durch Kaltwalzen. Hierbei hat es sich gezeigt, daß die Auflagenstärke der Schutzschicht trotz der Verformung nahezu gleich stark bleibt.

Das erfindungsgemäße Verfahren wird anhand einer lediglich ein Ausführungsbeispiel darstellenden Zeichnung näher erläutert. In der Zeichnung zeigen
- Fig. 1: einen Querschnitt durch zwei nach dem erfindungsgemäßen Verfahren beschichtete Profildrähte mit Z-Profil,
- Fig. 2: zwei konventionelle mit Reinzink schlußverzinkte Profildrähte im Querschnitt und
- Fig. 3: zwei konventionelle mit Galfan schlußverzinkte Profildrähte im Querschnitt.

Während die Fig. 2 und 3 dem Stand der Technik zuzuordnen sind, bei dem nämlich Profildrähte 1 nach dem Profilieren einerseits mit Reinzink 2 und andererseits mit Galfan 3 schlußverzinkt sind, ist in Fig. 1 Profildraht gleicher Geometrie, welcher erfindungsgemäß zunächst vorgewalzt, dann Galfan-beschichtet und anschließend fertigprofiliert worden ist, dargestellt.

Dadurch, daß die Z-Profildrähte 1 erst nach ihrer Beschichtung mit Galfan 3 kaltgewalzt worden sind, erkennt man im Bereich der Kanten der Profile sogar Verstärkungen 4 in der Galfanschicht 3. Diese Verstärkungen 4 führen zu einem besonders guten Formschluß der benachbarten Z-Profildrähte. Diese sind aufgrund der fehlenden Hartzinkschicht aber für den praktischen Einsatz nicht störend, sondern erhöhen vielmehr sogar die Standzeit entsprechend beschichteter Profildrähte bzw. mit deren Anwendung hergestellten vollverschlossenen Seilen zusätzlich. Der besondere Vorteil des erfindungsgemäßen Verfahrens liegt in der Verwendung des Profildrahtes für verschlossene Seile, um in aggressiver Umgebung einen zuverlässigen Korrosionsschutz und damit eine lange Standzeit zu erzielen.

## Patentansprüche

1. Verfahren zur Oberflächenbeschichtung von Z-Profildrähten, insbesondere für vollverschlossene Seile, bei dem ein Draht (1) profiliert und in einer Metall- oder Metallegierungsschmelze mit einer Korrosionsschutzschicht versehen wird,
**dadurch gekennzeichnet,** daß der Draht (1) zunächst vorgewalzt, dann oberflächenbeschichtet und anschließend fertigprofiliert wird.

2. Verfahren nach Anspruch 1,
**dadurch gekennzeichnet,** daß als Beschichtungswerkstoff Galfan (3) verwendet wird.

3. Verfahren nach Anspruch 1 oder 2,
**dadurch gekennzeichnet,** daß die Oberflächenbeschichtung am Walzdraht ausgeführt wird.

4. Verfahren nach einem der Ansprüche 1 bis 3,
**dadurch gekennzeichnet,** daß die Profilierung des beschichteten Drahtes (1) durch Kaltwalzen erfolgt.

5. Verwendung eines nach dem Verfahren nach einem der Ansprüche 1 bis 4 hergestellten Profildrahtes mit Z-Profil für die Herstellung eines vollverschlossenen Seiles.

## Claims

1. A method of surface coating of Z-profiled wires, in particular for fully enclosed cable, where a wire (1) is profiled and provided with an anticorrosion layer in a molten metal or molten metal alloy, characterized in that the wire (1) is first rough rolled, then surface coated and next finish profiled.

2. A method according to Claim 1, characterized in that Galfan (3) is used as the coating material.

3. A method according to Claim 1 or 2, characterized in that the surface coating is applied to the wire rod.

4. A method according to one of Claims 1 through 3, characterized in that the profiling of the coated wire (1) is performed by cold rolling.

5. A use of a profiled wire with a Z-profile produced by the method according to one of the claims 1 to 4 for production of a fully enclosed cable.

## Revendications

1. Procédé pour revêtir superficiellement des fils à profil en Z, en particulier pour câbles entièrement clos, dans lequel un fil (1) est profilé et muni d'une couche anti-corrosion dans un bain de métal ou d'un alliage métallique, caractérisé en ce que le fil (1) est tout d'abord prélaminé, puis revêtu superficiellement, puis amené par profilage à son profil final.

2. Procédé suivant la revendication 1, caractérisé en ce que l'on utilise du "Galfan" (3) comme matériau de revêtement.

3. Procédé suivant la revendication 1 ou 2, caractérisé en ce que le revêtement superficiel est réalisé sur le fil machine.

4. Procédé suivant l'une des revendications 1 à 3, caractérisé en ce que le profilage du fil revêtu (1) est réalisé par laminage à froid.

5. Utilisation d'un fil profilé à profil en Z réalisé suivant le procédé de l'une des revendications 1 à 4, pour la fabrication d'un câble entièrement clos.
